# EUROPÄISCHE PATENTSCHRIFT

(11) **EP 0 025 550 B1**
(45) Veröffentlichungstag und Bekanntmachung des Hinweises auf die Patenterteilung: **19.01.1983**
(21) Anmeldenummer: 80105228.3
(22) Anmeldetag: 03.09.1980
(51) Int. Cl.: D06L 1/14

(54) **Verfahren zum Extrahieren von Wasser aus Schlichte-Waschflotten**
Process for the extraction of water from washing liquors containing sizes
Procédé d'extraction d'eau de bains de lavage contenant des produits d'encollage

(30) Priorität: 13.09.1979 DE 2937002
(43) Veröffentlichungstag der Anmeldung: 25.03.1981
(73) Patentinhaber: BASF Aktiengesellschaft, 67063 Ludwigshafen (DE)
(72) Erfinder: Ruettiger, Wilhelm, Dr., D-6700 Ludwigshafen (DE); Suetsch, Franz, D-6701 Roedersheim-Gronau (DE); Wuerz, Albrecht, Dr., D-6735 Maikammer (DE)

## Beschreibung

Die Erfindung betrifft ein kontinuierliches Verfahren zum Extrahieren von Wasser aus Schlichte-Waschflotten, um diese für den Wiedereinsatz energiesparend aufzustärken. Es schließt sich stets unmittelbar an ein übliches Entschlichten mit dem Ziel der Wiederverwendung der Schlichte (= Anreicherungs-Schlichteauswaschen) an.

Schlichten sind mehr oder weniger leicht wasserlösliche Polymere, die auf Textilfäden aufgebracht werden, um diese für einen Verarbeitungsprozeß, insbesondere das Weben, strapazier- und gleitfähiger zu machen. Nach dem Verarbeitungsprozeß müssen sie in der Regel wieder entfernt werden (Entschlichtung). Gemäß dem Stand der Technik entschlichtet man, indem man das vom Verarbeitungsprozeß (Weben) her trockene, mit Schlichte beladene Textilgut (Rohgewebe) ein Wasserbad durchlaufen läßt und anschließend abquetscht (z. B. Breitwaschmaschine, Jigger, Haspelkufe, Strangwaschmaschine). Je nach der Wasserlöslichkeit der Schlichte empfiehlt es sich unter Umständen, dabei höhere Temperaturen und/oder Tenside und/oder Enzyme anzuwenden. Aus Gründen der Wirtschaftlichkeit und des Umweltschutzes ist man bestrebt, einen möglichst hohen Anteil der vom Gewebe heruntergewaschenen Schlichte wieder zu verwenden. Dazu muß die stark verdünnte Waschlösung aufgestärkt (= aufkonzentriert) werden. Dies geschieht durch Eindampfen oder durch Ultrafiltration. Beide Methoden erfordern einen hohen Aufwand, die eine vor allem energetisch, die andere apparativ.

In der DE-B-2 543 815 wird, ebenso wie in der US-A-4106 900, ein Entschlichtungsverfahren nach dem Gegenstromprinzip unter Verwendung von möglichst wenig Wasser beschrieben, um den Aufwand zum Aufkonzentrieren der Entschlichtungsflotte zu minimieren. Trotzdem liegt die Konzentration der Entschlichtungsflotte noch unter der zum Schlichten erforderlichen Konzentration an Schlichtemittel.

Der Erfindung lag daher die Aufgabe zugrunde, ein wirtschaftlicheres Verfahren zum Aufstärken von Schlichtewaschflotten zu entwickeln, das nach Möglichkeit auf Standardmaschinen der Textilveredlung durchzuführen ist, also ohne Eindampfanlagen und ohne Ultrafiltrationsanlagen.

Die Lösung dieser Aufgabe besteht in einem Verfahren gemäß den Ansprüchen.

Als Schlichte-Waschflotten eignen sich für das erfindungsgemäße Verfahren alle Waschflotten von wasserlöslichen Schlichten, soweit sie für eine Wiederaufbereitung geeignet, d. h. im wesentlichen frei von nichtflüchtigen Fremdsubstanzen sind. Als Fremdsubstanzen kommen vor allem Entschlichtungshilfsmittel (Enzyme, Tenside, Alkali), aber auch vom Textilgut heruntergelöste Stoffe wie Faserpräparationsmittel, Schmälzmittel, Schmieröle (vom Webstuhl) sowie natürliche Faserverunreinigungen wie Pektine, Wachse u. a., ferner beim Sengen entstandene Abbauprodukte, kurz »Schmutz«, in Betracht. Geringe Mengen an derartigen Fremdsubstanzen in diesen Waschflotten, die bei der Wiederverwendung nicht stören, beeinträchtigen das erfindungsgemäße Verfahren nicht.

In der Regel, insbesondere bei hoher Wiederverwendungsrate, empfiehlt es sich, die Verunreinigungen abzutrennen. Dies geschieht im Falle von biologisch nicht oder schwer abbaubaren Schlichten vorzugsweise gemäß der deutschen Patentanmeldung P 3 013 925.4 durch mehrtätiges Belüften der Schlichteauswaschflotte und Abtrennen des dabei entstandenen Niederschlages. Prinzipiell können aber auch andere bekannte Methoden angewendet werden, beispielsweise kann man sich auf das Abtrennen der Faserteilchen beschränken, im einfachsten Fall durch Sedimentieren und Abziehen der geklärten Flotte.

Übliche wasserlösliche Schlichtemittel sind synthetische oder (meist modifizierte) natürliche Hochpolymere, wie leimartige Eiweißstoffe, Polymerisate auf Acrylatbasis, Carboxymethylcellulose, Alginate, Polyvinylalkohol und wasserlösliche Stärkeprodukte. Für die wiederholte Wiederverwendung sind hauptsächlich solche Schlichten geeignet, die nicht oder nur schwer biologisch abbaubar sind, also vor allem Polymerisate auf Acrylatbasis, außerdem auch Carboxymethylcellulose und Polyvinylalkohol. Das trockene Gewebe muß für das erfindungsgemäße Verfahren im wesentlichen mit der gleichen Schlichte beladen sein wie die Schlichte-Waschflotte, der Wasser entzogen werden soll. In gewissem Umfang kann man auch mit Misch-Schlichten nach dem erfindungsgemäßen Verfahren arbeiten, insbesondere wenn sich die Mischungskomponenten bezüglich der anschließend genannten Eigenschaften ähnlich sind. Besonders günstig für das erfindungsgemäße Verfahren sind solche Schlichtemittel, die eine möglichst geringe Viskosität aufweisen und die außerdem eine hohe Quellungsgeschwindigkeit sowie eine geringe Sorptionshysterese besitzen. Diese Forderungen werden z. B. von Schlichtemitteln auf Acrylatbasis gut erfüllt. Sie werden daher bevorzugt.

Für das erfindungsgemäße Extrahieren von Wasser aus der Schlichte-Waschflotte ist ein inniger Kontakt zwischen der flüssigen Phase und dem Rohgewebe günstig. Diesen Kontakt stellt man durch Benetzen der Gewebebahn mit der Schlichteflotte her. Dazu sind alle bekannten Flottenauftragseinrichtungen geeignet, insbesondere solche, bei denen wenig Luft aus dem Gewebe in die Schlichtemittellösung eingeschleppt wird. Bei den relativ viskosen Schlichtemittellösungen eignen sich auch Auftrags-Techniken, die zur Kunststoffbeschichtung von Geweben benutzt werden, z. B. Aufgießen oder Aufrakeln.

Für das Gegenströmenlassen mit innigem Kontakt eignen sich vor allem Waschaggregate vom Rollenkufen-Typ, wobei die vertikale Warenführung und Abschotten besonders vorteilhaft sind. Dabei ist es nicht erforderlich, daß das Waschaggregat voll geflutet ist.

Grundsätzlich ist schon die nach einmaligem Eintauchen von der Ware im Luftgang mitgeführte Flottenmenge ausreichend. Bei einer Flottenführung durch Abschotten sollten jedoch die unteren Walzen zu mindestens ²/₃ in die Waschflotte eintauchen.

Vorzugsweise führt man die Ware beim erfindungsgemäßen Verfahren im breiten Zustand. Grundsätzlich erhält man ähnlich gute Ergebnisse aber auch bei der Behandlung des Textilgutes in Strangform, insbesondere, wenn zum starken Abquetschen der Strang zwischendurch geöffnet und breit geführt wird. Unabhängig von der Art der Warenführung soll das Textilgut mit einer Flottenmenge von mindestens 70, vorzugsweise mindestens 110 Gewichtsprozent, bezogen auf trockenes Rohgewebe, nach dem Benetzen in Kontakt stehen. Eine scharfe Qbergrenze für die Flottenmenge, mit der das Textilgut nach dem Benetzen in Kontakt steht, ist für das erfindungsgemäße Verfahren nicht gegeben.

Um sparsam zu arbeiten (Wasser-, Energie-, Reinigungs- und Umstellungs-Flottenverluste), wählt man das Flottenvolumen möglichst klein, vorzugsweise unter 20 I/m² Wareninhalt. Bei Breitbehandlungsanlagen mit abgeschotteter Flottenführung liegt ein günstiger Arbeitsbereich bei einem Flottenvolumen von 7 bis 151/m2 Wareninhalt. Für den Luftgang bei der Breitbehandlungsausführung wählt man die Flottenbeladung zweckmäßig im Bereich von 70 bis 250%. Bei einem Luftgang in Kombination mit Tauchstrecken ist die Obergrenze dadurch bedingt, daß die Ware nicht zu viel Flotte von Sektor zu Sektor gegen das Konzentrationsgefälle mitschleppt. Dieser Wert liegt artikelabhängig im Bereich von 180 bis 250%. Bei reinen Luftgang-Varianten (nach dem Benetzen) wählt man zweckmäßig die maximale Beladung nur so hoch, daß keine gr6ßeren Mengen abtropfen. Aus Sicherheitsgründen, und um nicht bei jeder neuen Ware umstellen zu müssen, wählt man als Höchstbeladung ca. 200%.

Die Kontaktzeiten für die Wasserextraktion richten sich hauptsächlich nach der Quellungszeit des Textilgutes und seiner Beladung sowie nach der beabsichtigten Wasserextraktionsleistung. Im allgemeinen sind 40 Sekunden Kontaktzeit der Rohgewebe mit der Flotte bei leicht quellenden und solvatisierenden Schlichtemitteln wie Acrylat-Schlichten ausreichend. Da die Schlichtewaschflotte, insbesondere bei hoher Anreicherung, auch höhere Viskosität aufweist und am Textilgut haftet, kann die Wasserextraktion bei kürzeren Kontaktzeiten durch einen zusätzlichen Luftgang zwischen den Umlenkwalzen in gewissem Umfang verstärkt werden. Auch mit 10 Sekunden Flottenkontaktzeit und ca. 50 Sekunden Luftgang werden noch sehr gute Wasserextraktionswerte erhalten.

Aus dem Wareninhalt der Behandlungsaggregate und der erforderlichen Mindest-Kontaktzeit resultiert dann die maximale Warenlaufgeschwindigkeit.

Der Gegenstrom bzw. Zulauf (1 im Bild 1) an Schlichte-Waschflotte wird so eingestellt, daß pro kg Textilgut 0,2 bis 5 vorzugsweise 0,3 bis 2,5 I Flotte entgegenströmen. Die vom Textilgut und/oder dessen Beladung der Flotte entzogene Wassermenge stellt man zweckmäßig aüf 0,1 bis 2, vorzugsweise 0,3 bis 1,3 1 Wasser pro kg Textilgut ein. Diesen Wasserentzug kann man mit den bekannten kontinuierlichen Hochfeuchtmeßgeräten (Zentimeterwellen-Absorption) oder durch Herausschneiden von Proben und Wiegen ausreichend genau ermitteln. Als Stellgrößen für den Wasserentzug dienen z. B. die Kontaktzeit, die Temperatur und die bekannten Intensivierungseinrichtungen von Wasqh- und Imprägnieraggregaten (z. B. Auflagewalzen, Planetenwalzen, Unterflottenquetschen, Schlagwalzen, Spritzdüsen, Brechwalzen, Schotten, Mäanderführung) sowie insbesondere das Gewichtsverhältnis von eingesetzter Flotte zu eingesetztem, mit Schlichte beladenem Rohgewebe.

Günstig ist es dabei, dieses Gewichtsverhältnis für den Schlichtewaschflottenzulauf so einzustellen, daß die daraus sich ergebende Menge an aufgestärkter Flotte zur Wiederverwendung eine Grenzmenge, die in der Größenordnung von 0,5 I/kg liegt, nicht übersteigt. Der genaue Wert dieser Flottengrenzmenge ist diejenige Menge an Wiederverwendungsflotte in pro kg Rohgewebe, mit der sich beim Ansetzen der Schlichteflotte für die Kettgarne kein Überschuß an Flotte ergibt. Die Flottengrenzmenge ist um so höher, je größer der Gewichtsanteil der Kette am Gewebe ist, je höher der Schlichteflottenauftrag auf die Kette ist, je weniger frisches Schlichtemittelman zum Aufstocken auf die Sollkonzentration der Flotte benötigt (zum Ausgleich für die sonst immer stärker werdende Anreicherung von Verunreinigungen - sofern diese nicht abgetrennt werden - sowie von Schlichtemittelverlusten durch unvollständiges Auswaschen beim Entschlichten) und je niedriger der Kondensatanfall in der Flotte beim Aufheizen mit Dampf gehalten werden kann.

Wenn das Gewebe gesengt und anschließend naß gelöscht wird, so empfiehlt sich folgende Ausführungsform des erfindungsgemäßen Verfahrens:
Man verbindet das Benetzen der Gewebebahn mit der angereicherten Schlichtewaschflotte mit dem Löschen des Gewebes. Man löscht also nicht wie üblich mit Wasser, sondern mit angereicherter, also möglichst hochkonzentrierter Schlichtewaschflotte. Da das Löschen meistens wesentlich rascher erfolgt als das anschließende Anreicherungsschlichteauswaschen, muß das Gewebe nach dem Löschen aufgedockt oder durch Abtafeln zwischengelagert werden. Während des Auf- und Abdockens hat das Gewebe und die auf ihm befindliche Schlichte - auch praktisch ohne jede Zwischenlagerung - mehr als ausreichend Gelegenheit, unter Entzug von Wasser aus der Schlichtewaschflotte zu quellen. Dies gilt auch für die Außenlagen auf der Docke, auf die die Löschflotte nur sehr viel kürzer einwirkt als auf die Innenlagen. Bereits die übliche Zeit für den Transport der Docke von der Senge zur Recycling- (= Anreicherungsschlichteauswasch-)Anlage und für das Annähen an die vorhergehende Partie, also eine Zeit im Bereich von wenigen Minuten, reicht z. B. bei Acrylatschlichten völlig dazu aus, daß die Schlichte auf dem Gewebe und das Gewebe selbst der Löschflotte genügend Wasser zum Quellen entziehen kann.

Der Wasseranteil der Schlichtewaschflotte reicht in jedem Fall (auch bei hoher Schlichtekonzentration) zum Löschen und Quellen des Gewebes und der auf ihm befindlichen Schlichte aus.

Nach dieser Wasserextraktion oder am Ende (Q im Bild 1) der Wasserextraktionsstrecke (A bis D) wird das Textilgut von anhaftender Schlichte-Waschflotte möglichst weitgehend befreit. Dazu eignen sich die bekannten Aggregate wie Quetschwerk (bevorzugt), Saugtrommel, Saugschlitz. Die dabei abgetrennte Schlichte-Waschflotte (3) wird dem Gegenstrom zugeführt, vorzugsweise an derjenigen Stelle (C) der Gegenstromanordnung, an der die Waschflotte ungefähr die gleiche Konzentration hat (Messung z. B. über Brechungsindex, Viskosität oder Leitfähigkeit) wie die abgetrennte Flotte. Man hält sich also hier zweckmäßigerweise nicht, wie bei der Gegenstromwäsche üblich, konsequent an das Gegenstromprinzip, d. h., man mischt die von dem Textilgut abgetrennte, wesentlich konzentriertere Flotte nicht mit der eingespeisten Schlichte-Waschflotte (1), sondern überspringt einen Teil (D) des Gegenstroms und speist sie nach den angegebenen Kriterien ein. Man kann auch vorteilhaft zwischen den einzelnen Segmenten (A bis D) abquetschen und entsprechend verfahren. Diese Arbeitsweise ist im Interesse der Klarheit im Bild nicht dargestellt. Man kann dann die Zahl der Segmente im Wasser-Extraktionsabteil auf 2 bis 3 reduzieren.

Die Regeneratflotte zur Wiederverwendung nimmt man zweckmäßig an derjenigen Stelle der Anlage ab, an der sich die höchste Schlichtekonzentration in der Flotte einstellt. Das ist bei überwiegendem Gegenstrombetrieb der Kontaktbereich Textilgut-Flotte (Segment A, Leitung 2 im Bild 1) und bei der Löschtechnik mit Regeneratflotte, bei Beladungen im Bereich von etwa 90 bis 140%, die erste Flottenabtrennstelle.

Bei einer der Natur des Textilgutes entsprechend hohen Flottenabtrennung nach der Wasserextraktion stellt sich eine End-Beladung des Textilgutes mit Schlichtemittel ein, die in der gleichen Größenordnung liegt wie die Beladung des in den Gegenstrom trocken einlaufenden Textilgutes. Selbst wenn bei dieser Wasserextraktion die Beladung des austretenden Textilgutes mit Schlichtemittel etwas höher liegen sollte als die des eintretenden, was einer negativen Waschwirkung gleichkommt, wird dadurch weder der Wasserentzug noch der Erfolg hinsichtlich der Anreicherung für die Wiederverwendung der Schlichte in Frage gestellt.

Das erfindungsgemäße Verfahren kann zwar prinzipiell in einer Behandlungsstation für sich durchgeführt werden, insbesondere wenn Platzgründe dazu zwingen. Normalerweise wird man es jedoch im Verbund mit Behandlungsprozessen der Textilindustrie anwenden, d. h. im örtlichen Bereich von der Vorbehandlung in der Veredlung bis zur Schlichterei in der Weberei. Die Wasserextraktionsstation wird zweckmäßig ihren Standort in der Vorbehandlung, vorzugsweise in Kombination mit Schlichte-Auswaschanlagen haben. Durch ein geeignetes Transportsystem (Rohrleitung, Container) wird dann von dort aus die aufgestärkte Schlichte-Waschflotte zur Wiederverwendung in die Schlichterei geleitet. Zweckmäßigerweise koppelt man die Wasserextraktion direkt im Kontinuelauf mit dem Entschlichten (Bild 2). Wird dabei mehr Wasser als physikalisch-chemisch erforderlich (vgl. W. Rüttiger, textil praxis international 1979, 1380, 1544 und 1629) benutzt, dann kann unter den Bedingungen des erfindungsgemäßen Verfahrens nur ein Teil der Schlichte-Waschflotte durch Wasserextraktion aufgestärkt werden. Somit ist es eine bevorzugte Ausführungsform der Erfindung, die Wasserextraktion mit einem Anreicherungs-Schlichteauswaschen zu koppeln, so daß möglichst alle anfallende Schlichte-Waschflotte zur Wiederverwendung rückgeführt werden kann, d. h., daß keine wesentlichen Verluste und keine Umweltbelastung durch Ablassen von Schlichte-Auswaschflotte ins Abwasser entstehen, daß also der Entschlichtungsprozeß im wesentlichen ohne Abwasseranfall auskommt.

Unter dem Anreicherungs-Schlichteauswaschen sollen hier die bekannten Schlichte-Auswaschverfahren verstanden werden, bei denen das ausgewaschene Schlichtemittel wieder verwendet wird. Das sind Verfahren, bei denen im wesentlichen ohne Hilfsmittelzusätze mit möglichst wenig, jedenfalls weniger als 5 Frischwasser/kg Textilgut und einem Gesamtwaschwirkungsgrad (zur Definition und Meßmethodik vgl. textil praxis international, 1974, Heft 1, Seiten 90 bis 93) von 60 bis 95, meist um 70 bis 80% gearbeitet wird. Diese Verfahren ergeben in Kombination mit der erfindungsgemäßen Wasserextraktion günstige Ergebnisse, wenn die nach dem Anreicherungs- Schlichteauswaschen anfallende Schlichte-Waschflotte unter 1,6, vorzugsweise unter 1,4 1/kg zu entschlichtenden Textilgutes liegt.

Im Prinzip ist es für die Kombination des Anreicherungs-Schlichteauswaschens mit der erfindungsgemäßen Wasserextraktion gleichgültig, ob die für die Wasserextraktion einzusetzende Schlichte-Waschflotte im Gegen- oder Gleichstrom gewonnen worden ist. Eine besonders einfache und hochwirksame Kombination ergibt sich jedoch, wenn man die Wäsche als Gegenstromwäsche führt, wobei die zugeführte Frischwassermenge (ggf. einschließlich Dampfkondensat beim Heizen mit Dampf) gleich der Summe des erfindungsgemäß extrahierten Wassers und des Volumens der nach der Wasserextraktion zwecks Wiedereinsatz entzogenen aufgestärkten Schlichteflotte (2 im Bild 1) ist. Dies kann in einfacher und sicherer Weise erreicht werden, wenn man Extraktions- und Waschabteile als kommunizierende Röhren installiert, dabei für gleiches Niveau der unteren Walzen in allen Aggregaten sorgt und das Frischwasser über einen Niveaufühler gesteuert am Ende der Anlage (Bild 2, rechts unten) einspeist.

Mit den Intensivierungseinrichtungen der oben genannten Art und ggf. erhöhter Flottentemperatur kann die Waschwirkung bei der Anreicherungswäsche dann auf Waschwirkungsgrade von 70 bis 90% angehoben werden. Je nach Art und Grad evtl. Verschmutzungen des zu entschlichtenden Textilgutes kann es vorteilhaft sein, das Schlichteauswaschen bei nur wenig oder gar nicht erhöhter Temperatur durchzuführen, damit die Schlichte-Waschflotte möglichst wenig verunreinigt wird. Dazu wählt man zweckmäßig einen Waschwirkungsgrad, der in der Regel nicht über etwa 75% liegt.

Von den Intensivierungseinrichtungen sind diejenigen am vorteilhaftesten, die ein möglichst steiles Konzentrationsgefälle (= hoher Konzentrationsgradient) im Behandlungsbad bewirken, ohne den Stoffaustausch zu behindern. Das sind beispielsweise Schotten, Brech- und Auflagewalzen, nicht aber die Umwälzeinrichtungen der klassischen lmprägnierabteile.

Es ist, wie bereits erwähnt, zweckmäßig, die jeweils zwischen den einzelnen Abteilen, also zwischen dem (im Bild 1 schematisch dargestellten) Wasser-Extraktionsabteil und dem (nicht gesondert dargestellten, aber im Bild 2 im rechten »Kasten« enthaltenen) Waschabteil sowie ggf. zwischen diesem und einem (oder mehreren) weiteren Waschabteil(en), vom Textilgut abgetrennte Waschflotte entsprechend ihrer Konzentration unter Überspringen eines Teils des Gegenstroms an der konzentrationsgleichen Stelle der Abteile einzuspeisen. Eine hohe Abtrennquote wirkt sich dabei auf die Schlichteanreicherung in der Flotte günstig aus.

Optimale Ergebnisse zeigt die Kombination von Anreicherungsschlichtauswaschen und erfindungsgemäßer Wasserextraktion, wenn beim Anreicherungsschlichtauswaschen nach dem Gegenstromprinzip die am Auslauf des Textilgutes vom Textilgut abgetrennte (und - vorzugsweise an möglichst konzentrationsgleicher Stelle - in den Gegenstrom des letzten Waschabteils eingespeiste) Waschflotte eine Konzentration an Schlichtemittel im Bereich von 5 bis 50 g/I hat. Ist diese Konzentration geringer, so bedeutet dies ein so gründliches Auswaschen, daß das Mitauswaschen von Verunreinigungen des Textilgutes kaum vermieden werden kann. Diese reichern sich dann in der Schlichte-Waschflotte an und führen zu Störungen. Bei höherer Konzentration der abgetrennten Schlichte-Waschflotte an Schlichtemittel bleibt zuviel Schlichtemittel auf dem Textilgut, d. h. es wird nicht genügend Schlichtemittel zurückgewonnen und außerdem die nachfolgende Veredlungsstufe, z. B. die Alkaliabkochung, Mercerisage oder Bleiche, mit zuviel Schlichtemittel belastet. Bei Geweben mit geringer Schlichteauflage (bis zu 60 g Schlichte pro kg Gewebe) erhält man im unteren Bereich der genannten optimalen Konzentrationsspanne die günstigsten Ergebnisse, während man bei hoher Schlichteauflage, das sind z. B. 100 g/kg Gewebe, und hoher Endabtrennung (z. B. starker Abquetschung) vorteilhaft im oberen Bereich der Konzentrationsspanne arbeitet.

Der hier vorgeschlagene Konzentrationsbereich läßt sich meßtechnisch mit bekannten Methoden überwachen. Brechungsindex oder Viskosität der Flotte können bei den niedrigeren Werten zu größerem Aufwand führen. Als besonders einfach und sicher erwies sich die Leitfähigkeitsmethode, die allerdings nur bei den Schlichten auf Basis ionogener Polymerer zu guten Ergebnissen führte.

Gegenüber dem herkömmlichen Eindampfen der Schlichte-Waschflotte erspart das erfindungsgemäße Verfahren nicht nur in erheblichem Umfang Energie, sondern auch die Anschaffung einer Eindampfanlage, denn das erfindungsgemäße Verfahren ist grundsätzlich mit Behandlungseinheiten, die im Textilveredlungsbetrieb auch für andere Waschprozesse verwendbar sind, durchführbar. Auch gegenüber dem herkömmlichen Aufkonzentrieren durch Ultrafiltration wird die Anschaffung und der Betrieb einer aufwendigen, an sich betriebsfremden Apparatur eingespart.

Die in den Beispielen genannten Prozente beziehen sich auf das Gewicht.

### Beispiel 1

### A. Ausgangsmaterial

Es wurde Polyester(PES)-Baumwoll(BW)-Ware benutzt, die mit einer handelsüblichen Polyacrylat-Schlichte geschlichtet und dann verwebt worden war:
PES/BW 50: 50; Originalbreite 1,8 m; Flächengewicht = 130 g/m²
Kettfadenzahl 27 cm-^{l}, Schußfadenzahl 25 cm-l, Leinwandbindung
Textilgutdichte: 393 g/I - Materialdicke = 0,32 mm - Zwischenraumvolumen 1,8 I/kg
Durchströmungskennzahl K₁ = 0,166 - Feuchtegehalt: 2―3%

Die Schlichtebeladung wurde nach verschiedenen Methoden bestimmt:

### 1. Standard-Alkaliwäsche:

Bei der gravimetrischen Methode 2c) wurden der Krumpf der Ware und Verluste an Verunreinigungen des Fasermaterials nicht berücksichtigt. Die Ware zeigt außerdem im Flächengewicht (mit Schlichte) recht häufig Unterschiede im Bereich von ±5% (Meßprobengröße ca. 2 x 2 cm). Als wahrscheinlichster Wert für die Schlichtebeladung wurden 5,0% oder 50 g/kg angesetzt.

Die Ware wurde in 4 gleichbreite Streifen aufgeschnitten (45 cm) und ohne Verleimung der Kanten für die Versuche aufgedockt.

### B. Versuchsablauf und Ergebnisse

### a) Vorschärfen der Behandlungseinheiten

Da nur begrenzte Mengen Rohware zur Verfügung standen und damit möglichst viel Information erarbeitet werden sollte, erschien ein Vorschärfen der Flotte in den einzelnen Behandlungsabteilen mit Schlichtemittel angebracht. Für einen Versuch standen rund 350 m Rohware zur Verfügung. Das sind insgesamt 21,6 kg Textilgut mit ca. 1,3 kg Schlichtebeschwerung. Bei der minimal möglichen Behandlungsflottenmenge von 25 ohne Vorschärfen ist also maximal eine Konzentration von 52 g Schlichtemittel pro Liter möglich.

Durch Abklemmen der Gegenstromverbindungsleitung beim Einfüllen wurde eine Vermischung der verschiedenen Flotten vor dem Anfahren vermieden.

### b) Anfahrbetrieb

Im Anfahrbetrieb wurde die geschilderte Rohware so lange gefahren, bis im Wasserextraktionsabteil die vorgegebene Sollkonzentration von 70 g/I Acrylat (9,5° Brix) erreicht war. Während des Anfahrbetriebes wurden die Prozeßdaten erfaßt und einige Varianten der Fahrweise überprüft. Dabei wurde die Schlichtewaschflotte aus den Anreicherungswaschabteilen vollständig dem Wasserextraktionsabteil (mit den Segmenten A-D im Bild 1) zugeführt. Dem Wasserextraktionsabteil wurde keine Flotte entnommen, so daß weder Abwasser anfiel noch Aufstärkungsflotte entnommen wurde. Es wurden insgesamt 220 m Ware entsprechend 13,2 kg Textilgut für den Anfahrbetrieb benötigt. Dazu wurden über eine Niveauregelung am Anreicherungsnachwaschabteil II in 12 Schüben zu ca. 850 ml insgesamt 10,1 I vorgeschärfter Waschflotte eingespeist. Daraus ergibt sich als Mittelwert ein Waschwasserverbrauch von 0,76 I/kg Rohgewebe.

Im Anreicherungsnachwaschabteil II wurde der Sollwert des Niveaureglers so eingestellt, daß die unteren Umlenkwalzen gerade von Waschflotte bedeckt waren. Nach jeweils 50 m Warenlauf wurden nach der Endquetsche Gewebeabschnitte entnommen, um den Schlichterestgehalt zu analysieren. Dazu wurden die Gewebeproben einmal im Flottenverhältnis 1 : 12 kalt ausgeschüttelt, wobei sich folgende Werte für den Gewichtsverlust ergaben:

Bei der Leitfähigkeitsanalyse wurde mit einer spez. Leitfähigkeit von 3,0 - 10-⁵ pro (Ohm - cm) für das g Acrylat pro kg Textilgut gerechnet. Wenn auch die Werte obiger Tabelle nicht mit letzter Präzision übereinstimmen, was bei diesen niedrigen Beladungen zu erwarten war, ergibt sich nach diesen beiden voneinander unabhängigen Methoden für den Anfahrbetrieb eine Restbeladung des Textilgutes von etwa 0,3% an Acrylatschlichte.

Für die Schlichtebilanz ergaben sich im Anfahrbetrieb folgende Zahlen:

Insgesamt wurde im Anfahrbetrieb bei einem Waschwasserverbrauch von ca. 0,8 I/kg Rohgewebe ein Waschwirkungsgrad von deutlich über 90% erzielt (mittlere Schlichtebeschwerung vom Anfangswert 50 g/kg auf einen Endwert von ca. 3 -4 g/kg).

Die hierbei gewonnene Schlichte wurde tel quel im Labor-Einzelgarnschlichte-Versuch wiedereingesetzt und ergab gegenüber der Originalschlichte keinerlei verschlechterte Werte. Für eine Mehrfachwiederverwendung der rückgewonnenen Schlichte ist der hier zu Demonstrationszwecken gegenüber dem Stand der Technik besonders hoch gewählte Waschwirkungsgrad nicht zu empfehlen wegen der dabei zu erwartenden Schmutzanreicherung.

### c) Stationärer Betrieb

Im Wasserextraktionsabteil wurde laufend (Stichproben) über Brechungsindex- und Leitfähigkeitsmessungen sowohl in den 4 Gegenstromsegmenten (A bis D im Bild 1) als auch im Rücklauf (3) des Quetschwerkes (Q) die Schlichtekonzentration in der Flotte verfolgt. Nach ca. 220 Minuten entsprechend 220 m Warendurchsatz war in den drei vorderen Segmenten des Wasserextraktionsabteils (A, B, C im Bild) ein Brechungsindex von etwa 9° Brix, d. h. eine Acrylatkonzentration von fast 70 g/I festzustellen.

Das Bild 1 stellt schematisch das aus 4 Segmenten A bis D bestehende Wasserextraktionsabteil mit anschließendem Quetschwerk Q sowie die Flottenströme 1 bis 3 dar. Die oberen Umlenkwalzen sind nicht dargestellt, ebensowenig die Abteile I und II für die Anreicherungswäsche.

Im Bild 1 sind die Konzentrationen an Acrylat für jedes Segment des Wasserextraktionsabteils in ihrem zeitlichen Verlauf dargestellt. Die Null-Linie deutet die vorgelegte Acrylatkonzentration beim Start der Gewebelaufbahn an. Die übrigen einstelligen Ziffern zeigen das Konzentrationsniveau nach der jeweiligen Laufzeit in Stunden. Zwei verschiedene Ziffern bei einem Niveau bedeuten, daß zu beiden angezeigten Zeiten die gleiche Konzentration gemessen wurde. Das abgebildete Extraktionsabteil war gemäß Bild 2 an eine prinzipiell gleichartig gebaute, handelsübliche Entschlichtungsanlage, hier bestehend aus den Abteilen I und II, von denen das erste dem abgebildeten Wasserextraktionsabteil gleicht (das zweite wird später beschrieben), angeschlossen. Der Zulauf (1 im Bild 1) wurde dieser Anlage am Ende (in Strömungsrichtung; bzw. am Anfang in Warenlaufrichtung) des Gegenstroms, also an der Stelle mit höchster Schlichtekonzentration, entnommen. Der Flottenaustrag (2) bestand aus der zum Wiedereinsatz bereiten, angereicherten Schlichtewaschflotte. Die Abquetschflotte (3) wurde von der Abquetschwalze (Q) unter Überspringen des Abteils (D) oder der Abteile mit verdünnteren Flotten in das jeweils konzentrationsähnlichste Segment geleitet (im Bild 1 beispielsweise Segment C). Die Kontaktstrecke (= Tauchstrecke) im abgebildeten Wasserextraktionsabteil betrug insgesamt 0,6 m, und die Gesamt-Kontaktzeit (Tauchzeit) betrug 36 Sekunden. Betrachtet man zunächst das Segment A, dem die aufgestärkte Flotte (2) für die Wiederverwendung entnommen wurde, so erkennt man, wie während des Anfahrbetriebes (3 Stunden) sich die Konzentration von 46 auf fast 70 g/I aufstärkte. Bereits dieser Wert von ca. 70 g/I liegt deutlich über der Konzentration an Schlichte auf dem Textilgut mit 50-60 g/kg. Obwohl nun laufend abgezapft wurde, stieg die Konzentration an Acrylat in Segment A im Lauf von 6 Stunden bis auf fast 90 g/I an. Dies hatte zur Folge, daß die Rückgewinnungsflotte im Mittel eine Konzentration von 85 g/I erreichte.

Diese Werte bestätigen, daß das erfindungsgemäße Konzept der Extraktion von Wasser aus einer hochbeladenen Schlichteflotte mit der Quellung von Textilgut und seiner Schlichtebeladung realisierbar ist. Entsprechend dem Gegenstromprinzip wurde die Schlichtewaschflotte 1 in Segment D eingespeist. Sie hatte während des stationären Betriebes eine Konzentration von 30 g/l, die durch den Wasserentzug um einen Faktor von 2-3 aufgestärkt wurde.

Der Beweis dafür, daß das Aufstärken hier durch den Wasserentzug und nicht durch Abtrennen oder Ablösen von Schlichtemittel zustande kam, ergibt sich aus der Analyse des Textilgutes. Dieses wies nach dem Verlassen der Quetsche eine mittlere Schlichtebeladung von ca. 50 g/kg auf, hatte also keine Schlichte abgegeben.

Auffallend ist, daß das Textilgut mit der Tauchflotte in Segment D, die durch Vermischen der Schlichtewaschflotte (1) mit der vom Textilgut eingeschleppten, bereits aufgestärkten Flotte entstand, nicht im Gleichgewicht stand. Die am Quetschwerk (Q) vom Rohgewebe abgetrennte Abquetschflotte (3) zeigte im Verlauf des Versuches bis zu doppelt so hohe Konzentrationen wie die Flotte im Segment D.

### d) Die Anreicherungswäsche

Grundsätzlich ist es, wie bereits erwähnt, für die erfindungsgemäße Wasserextraktion gleichgültig, nach welcher der bekannten Recycling-Methoden man die nach der Wasserextraktion gequollene Schlichte vom Rohgewebe herunterholt, sofern dabei nicht mehr als 1,5, vorzugsweise weniger als 1,3 I Schlichtewaschflotte pro kg Rohgewebe anfallen, und sofern dabei der Waschwirkungsgrad mit hoher Betriebssicherheit bei etwa 70 bis 75% zu halten ist.

Damit für die Versuche diese beiden wesentlichen Randbedingungen sicher und mit wenig Aufwand eingehalten werden konnten, wurde hier die Gegenstromwäsche gewählt.

Die Ware hatte nach dem Endabquetschen eine Beladung von ca. 15 g/kg (Stichprobe) an Acrylat bei einer Einlaufbeladung von 50 g/kg in das Vorwaschabteil (Abteil I), daraus resultiert ein Waschwirkungsgrad von 70%. Die dabei eingespeiste Gegenstromflotte hatte eine Acrylatkonzentration von 6-9g/1 im stationären Betrieb und eine Mengenleistung von 1,31/kg. Für die Anreicherungswäsche wurde dabei grundsätzlich kalte Waschflotte benutzt (ca. 18° C).

Diese Werte zeigen, daß bei der hier gewählten niedrigen Laufgeschwindigkeit (1 m/min) bei ca. 7 m Gesamteinzugslänge (0,75 m Einlaufstrecke, 0,6 m Kontaktstrecke mit Flotte, Rest Luftgang) bereits die optimale Ausbeutequote (= Waschwirkungsgrad) von 70% erreichbar ist. Es fehlt jedoch hier eine Sicherheitsreserve, weshalb mit einem weiteren Abteil (Abteil 11 = Nachwaschabteil) gearbeitet wurde.

Als Nachwaschabteil stand ein Aggregat zur Verfügung, das mit ca. 50 Liter Minimal-Badvolumen und ohne Schotten keine Möglichkeit bot, einen wirksamen Konzentrationsgradienten aufzubauen. Im Anfahrbetrieb herrschte dort im Mittel an allen Meßorten eine Konzentration von ca. 10 g/I (1,3―1,6° Brix), während im stationären Betrieb, bei dem statt der vorgeschärften Lösung Frischwasser eingespeist wurde, die Konzentration relativ konstant bei 8,5 g Acrylat/I (1,1 ° Brix) lag.

Der Frischwasserverbrauch betrug während des stationären Betriebes 3,5 I/h ~ 60 ml/min ~ 1 I/kg Textilgut (Mittelwert über 2 Stunden und 120 m Rohgewebe).

Die Schlichtebeladung des auslaufenden Textilgutes lag während des stationären Betriebes nach der Gewichtsverlustmethode bei 4-5 g/kg, nach der Leitfähigkeitsmethode bei 2-3 g/kg. Somit lag während der 2 bis 3 Stunden stationären Betriebs der Waschwirkungsgrad der Anreicherungswäsche bereits über 90%.

### C. Verfahrenstechnische Daten

Vorversuche hatten ergeben, daß bei einer Warenlaufgeschwindigkeit von 1 m/min bereits ausreichende Verweilzeiten für den Prozeß vorliegen (bei einer größeren Anlage wäre die Laufgeschwindigkeit bei gleichen Verweilzeiten entsprechend höher). Die Geschwindigkeit ließ außerdem noch ausreichend Zeit für umfangreiche Messungen und Kontrollen mit der vorhandenen Rohware. Damit wurden folgende Daten ermittelt:
Eintraqsqrößen beim Extraktionsabₜeil:
Austrag Aufstärkungsflotte zur
Wiederverwendung:
Wasserextraktion:
   erforderlicher Wasserentzug aufgrund
Kontaktzeit und Luftgang:
   Die Kontaktstrecke Textilgut-Schlichtewaschflotte (Tauchstrecke) betrug 4 x 150 mm=60 cm, das entspricht 36 sec Kontaktzeit. Gesamteinzugslänge im Wasserextraktionsabteil=6,8 m, davon 0,75 m trockener Einlauf. Luftgang mit Schlichteflotte im Wasserextraktionsabteil=(6,8―0,75―0,6)=5,45 m.
Austrag durch Textilgut aus Extraktionsabteil:

Für die Versuchsdurchführung sollten mit Schlichte vorgeschärfte Flotten in den einzelnen Abteilen eingesetzt werden, um mit der zur Verfügung stehenden Ware auszukommen. Mit den ermittelten Daten ließ sich die Mengenbilanz für das Extraktionsabteil und die Anreicherungswäsche aufstellen. Unter Annahme eines Waschwirkungsgrades von ca. 80% für die Anreicherungswäsche (Vor- und Nachwäsche) wurden die zu erwartenden Schlichtekonzentrationen in den Ein- und Ausgabezonen des jeweiligen Abteils abgeschätzt:

## Patentansprüche

1. Verfahren zum Extrahieren von Wasser aus bei der kontinuierlichen Entschlichtung entstehenden Schlichte-Waschflotten, die im wesentlichen frei von Entschlichtungsmitteln sind und die anschließend möglichst vollständig erneut zum Schlichten verwendet werden sollen, dadurch gekennzeichnet, daß man die beim üblichen Anreicherungs-Schlichteauswaschen anfallende Schlichtewaschflotte mit einer trockenen, mit Schlichte beladenen Gewebebahn ausreichend lange in Kontakt bringt, daß die Gewebebahn und/oder die darauf befindliche Schlichte durch Quellung ᵤnd/oder Solvatation Wasser aufnimmt und dadurch die Schlichte in der Waschflotte anreichert, ohne wesentliche Mengen Schlichte an die Waschflotte abzugeben, und unmittelbar anschließend vor dem eigentlichen Waschvorgang die am Gewebe haftende Schlichte-Waschflotte vom Gewebe abtrennt.

2. Verfahren gemäß Anspruch 1, dadurch gekennzeichnet, daß die Gewebebahn nach dem Benetzen während der Wasseraufnahme und/oder während des anschließenden Schlichteauswaschens der Schlichtemittellösung entgegenläuft.

3. Verfahren gemäß Anspruch 1 oder 2, dadurch gekennzeichnet, daß das nach der Quellung und/oder Solvatation gebildete, vor dem eigentlichen Auswaschvorgang vom Gewebe abgetrennte Schlichtemittel-Wasser-Gemisch unter Überspringen eines Teils der Gegenströmung an konzentrationsgleicher Stelle der entgegenströmenden Schlichtemittellösung wieder zugeführt wird.

4. Verfahren gemäß einem der Ansprüche 1 bis 3, dadurch gekennzeichnet, daß beim Entschlichten über mehrere Abtrennstufen die jeweils abgetrennte Schlichtemittellösung an konzentrationsgleicher Stelle der entgegenströmenden Schlichtemittellösung wieder zugeführt wird.

5. Verfahren gemäß Anspruch 1, dadurch gekennzeichnet, daß nach dem Benetzen des Rohgewebes mit einem Auftrag an Schlichtemittellösung von 70 bis 250 Gewichtsprozent, bezogen auf das trockene Rohgewebe, die Wasseraufnahme im aufgedockten Zustand erfolgt.

6. Verfahren gemäß Anspruch 5, dadurch gekennzeichnet, daß das Benetzen der trockenen, mit Schlichte beladenen Gewebebahn mit Schlichtemittellöung unter gleichzeitigem Löschen der gesengten Gewebebahn erfolgt.

## Claims

1. A process for extracting water from the desizing liquors obtained in continuous desizing which are substantially free from sizes and are re-used for sizing as completely as possible, wherein the dry size-loaded fabric is contacted with the desizing liquor obtained in the conventional desizing for recycling long enough for the fabric and/or the size adhering thereto to take up water by swelling and/or solvation, thereby enriching the size in the washing liquor without releasing substantial amounts of size to the washing liquor, and then the desizing liquor adhering to the fabric is immediately separated from the fabric prior to the actual washing process.

2. A process as claimed in claim 1, wherein the fabric web, after having been wetted, travels in counter-current to the desizing liquor during water extraction and/or during the desizing that follows immediately.

3. A process as claimed in claim 1 or 2, wherein the sizing agent/water mixture which has been formed after swelling and/or solvation and separated from the fabric before the actual desizing process and is recycled at a point of the desizing liquor, flowing in counter-current, where the concentration is substantially equal to its own concentration, a part of the counter-current path being omitted.

4. A process as claimed in any of claims 1 to 3, wherein, if desizing is carried out in several separation stages, the desizing liquor separated off in each stage is recycled at a point of the desizing liquor, flowing in counter-current, where the concentration is equal to its own concentration.

5. A process as claimed in claim 1, wherein, after the greige fabric has been wetted with from 70 to 250 per cent by weight, based on dry greige fabric, of desizing liquor, water extraction is allowed to take place in the batched state.

6. A process as claimed in claim 5, wherein the wetting of the dry size-loaded fabric web with desizing liquor simultaneously serves to quench the singed fabric web.

## Revendications

1. Procédé d'extraction d'eau des bains de lavage d'apprêts résultant du désensimage continu, bains qui sont, en principe, débarrassés des agents de désensimage et qui doivent être utilisés ensuite le plus complètement possible pour l'ensimage, caractérisé par le fait que l'ont met en contact les bains de lavage d'apprêts, résultant du lavage d'enrichissement d'apprêts usuel, avec une bande de tissu chargée d'apprêt, pendant suffisamment longtemps pour que la bande de tissu et/ou l'apprêt qui se trouve dessus absorbe l'eau par gonflement et/ou solvatation et que, de ce fait, l'apprêt se concentre dans le bain de lavage sans avoir à lui en fournir, et immédiatement ensuite, avant le processus de lavage proprement dit, le bain de lavage d'apprêt adhérant au tissu s'en sépare.

2. Procédé selon la revendication 1, caractérisé par le fait que la bande de tissu, après le mouillage pendant l'absorption d'eau et/ou le lavage d'apprêt suivant, circule en sens inverse de la solution d'agent d'ensimage.

3. Procédé selon la revendication 1 ou 2, caractérisé par le fait que le mélange d'eau et d'agent d'ensimage, séparé du tissu avant le processus de lavage proprement dit, et formé après le gonflement et/ou solvatation, est réintroduit en franchissant une partie du contre-courant, en des zones de même concentration de la solution d'agent d'ensimage circulant à contre-courant.

4. Procédé selon l'une des revendications 1 à 3, caractérisé par le fait que, lors du désensimage sur plusieurs étages de séparation, la solution d'agent d'ensimage, séparée chaque fois, est réintroduite en des zones de même concentration de la solution d'agent d'ensimage circulant à contre-courant.

5. Procédé selon la revendication 1, caractérisé par le fait qu'après le mouillage du tissu brut avec une quantité de solution d'agent d'ensimage de 70 à 250% en poids, rapportée au tissu brut sec, l'absorption s'effectue à l'état d'écheveaux.

6. Procédé selon la revendication 5, caractérisé par le fait que le mouillage de la bande de tissu sèche, chargée d'apprêt, avec de la solution d'agent d'ensimage, s'effectue avec extinction simultanée de la bande de tissu flambée.
